# EUROPÄISCHE PATENTSCHRIFT

(11) **EP 0 753 587 B1**
(45) Veröffentlichungstag und Bekanntmachung des Hinweises auf die Patenterteilung: **08.05.2002**
(21) Anmeldenummer: 96110951.9
(22) Anmeldetag: 06.07.1996
(51) Int. Cl.: C21D 1/673, C21D 9/00, C21D 1/25

(54) **Vorrichtung zum Vergüten von metallischem Gut**
Plant for hardening and tempering metallic articles
Installation de trempe et revenu de pièces métalliques

(30) Priorität: 12.07.1995 DE 19525342
(43) Veröffentlichungstag der Anmeldung: 15.01.1997
(73) Patentinhaber: Wärmetechnik Heimsoth GmbH & Co. KG, 31134 Hildesheim (DE)
(72) Erfinder: Bittner, Hans-Georg, Dr.-Ing., 31177 Harsum (DE); Weber, Hartmut, Dipl.-Ing., 31143 Hildesheim (DE)
(74) Vertreter: DIEHL GLAESER HILTL & PARTNER

(56) Entgegenhaltungen:
- EP-A- 0 632 137
- DE-C- 412 608
- DE-C- 887 051
- HANNS BENNINGHOFF: "Wärmebehandlung der Bau- und Werkzeugstähle" 1978 , BAZ BUCHVERLAG , BASEL , CH 3. AUFLAGE XP002015629 * Seite 451-454 *
- HEINRICH RUHFUS: "WÄRMEBEHANDLUNG DER EISENWERKSTOFFE" 1958 , VERLAG STAHLEISEN , DÜSSELDORF , DE XP002015630 * Seite 380-386 *
- PATENT ABSTRACTS OF JAPAN vol. 008, no. 251 (C-252), 16.November 1984 & JP-A-59 129718 (SANKIYOU SEIKI SEISAKUSHO:KK), 26.Juli 1984,

## Beschreibung

Die Erfindung bezieht sich auf eine Vorrichtung zum Vergüten von metallischem Gut, insbesondere zum Anlassen von Werkzeugstählen nach dem Härten, aufweisend einen Ofen zum Austenitisieren des Gutes, eine Härtepresse für das noch heiße Gut, einen Anlassofen zwecks Einstellung der Härte und des Gefüges des Gutes und eine das Gut durch die Öfen fördernde Einrichtung.

Eine derartige Vorrichtung ist bekannt (Patent Abstract of Japan vol. 008, no. 251 (C-252), 16. November 1984, & JP-A-59 129718 (SANKIYOU SEIKI SEISAKUSHO: KK), 26. JULI 1984).

Bei dieser bekannten Vorrichtung wird eine umlaufende Fördereinrichtung eingesetzt, was dazu führt, dass die Vorrichtung nur für ganz bestimmte Verhältnisse einsetzbar ist, da die Parameter des Härtevorganges und die des Anlassvorganges nicht unabhängig voneinander geändert werden können.

Eine Vorrichtung zum Vergüten von metallischem Gut, insbesondere zum Anlassen von Werkzeugstählen, aufweisend einen Ofen zum Austenitisieren des Gutes, eine Härtepresse für das noch heiße Gut sowie einen Anlassofen zwecks Einstellung der Härte und des Gefüges des Gutes ist bekannt: ("Wärmebehandlung der Bau- und Werkzeugstähle", 3. Aufl., Herausgeber Hans Bennighoff, Sigma Fachbuchreihe 1978, S. 444 bis 451 und Ruhfus, "Wärmebehandlung der Eisenwerkstoffe", Verlag Stahl, Eisen mbH, 1958, S. 380 bis 383 und 386).

Üblicherweise werden lufthärtende Stähle sowie Werkzeugstähle nach dem Härtevorgang wieder angelassen. Die Anlasstemperatur wird nach gewünschter Endhärte ausgewählt. Das Anlassen dient einerseits dem Einstellen der exakten Härte und des gewünschten Gefüges und andererseits auch als Richtprozeß. Bei bekannten Verfahren werden daher die einzelnen Teile in Stapeln zwischen 10 bis 100 Stück miteinander verspannt und anschließend zwischen drei bis zehn Stunden angelassen.

Es hat sich hierbei gezeigt, dass bei einem derartigen Vergütungsvorgang eine Reihe von Hilfstätigkeiten durchgeführt werden müssen, die zeitraubend sind. Hierzu gehört vor allen Dingen das Verspannen der einzelnen Teile und das spätere Entnehmen aus dem Stapel. Auch ist ein Anlassvorgang im Bereich von mehreren Stunden aus zeitlichen Gründen nicht erwünscht.

Die Erfindung will insbesondere diese Nachteile beseitigen und schlägt daher ausgehend von einer Vorrichtung der eingangs genannten Art vor, dass das am Ausgang des Anlassofens Kühlpressen angeordnet sind zwecks temperaturgesteuerter Abkühlung des Gutes, im Inneren des Anlassofens Richtpressen angeordnet sind, um das Gut für eine bestimmte Zeitspanne unter einem bestimmten Druck und einer bestimmten Temperatur zu halten, dass die das Gut durch die Öfen fördernde Einrichtung als Rollenbahn so ausgebildet ist, dass die Vorrichtung bis auf die Press- und Richtvorgänge kontinuierlich arbeitet und dass das Gut nach dem Verlassen des Anlassofens oder nach Verlassen der Kühlpressen entweder einer weiteren Bearbeitung oder aber erneut zum Einlass des Anlassofens zurückgeführt wird.

Es ist zu erkennen, dass bei der Vorrichtung gemäß der vorliegenden Erfindung einerseits die Anlasszeiten auf einige Minuten herabgesetzt werden können und andererseits jedes einzelne Stück für sich ausgerichtet werden kann, ohne dass dies zu zusätzlichen Arbeitsvorgängen führt. Man kann im Vergleich mit den Ergebnissen bekannter Verfahren mit Hilfe der Vorrichtung gemäß der Erfindung zu den gleichen Härtewerten gelangen und darüber hinaus wesentlich besser ausgerichtete Teile zur Verfügung stellen.

Es liegt im Rahmen der Erfindung, das alleinige Anlassen ohne Härteofen und ohne Härtepresse durchzuführen. Auch können erfindungsgemäß Werkstücke sowohl vergütet als auch nur angelassen werden.

Die Erfindung wird nachstehend an Hand der Zeichnung beispielsweise erläutert.

Die einzige Figur der Zeichnung zeigt eine schematische Längsquerschnittsansicht einer Vergütungsmaschine gemäß der vorliegenden Erfindung.

In der Figur ist mit 10 der eigentliche Härteofen bezeichnet, er hat einen Eingabebereich 11 und eine Vorwärmzone 12 und einen Austenitisierungsbereich 13. Nach Verlassen des Ofens 10 gelangt das Gut zu der Härtepresse 20, die diskontinuierlich arbeitet. In dieser Presse wird das Gut langsam und gezielt abgekühlt und gleichzeitig gerichtet.

Von der Härtepresse gelangt das Gut zum Einlauf 34 eines Anlaßofens 30. Der Anlaßofen 30 hat eine Vorwärmstufe 31 sowie eine Temperaturhaltestufe 32 und ist darüber hinaus noch in seinem Ofeninnenraum mit Richtpressen 33 ausgestattet. Dies bedeutet, daß das Gut, nachdem es die Haltestufe passiert hat, für eine entsprechende Zeitspanne unter einem bestimmten Druck und einer bestimmten Temperatur in der Richtpresse 33 im Ofen gehalten wird. Anschließend wird das Material dem Anlaßofen 30 entnommen und kann in noch warmem Zustand Kühlpressen 40 zugeführt werden, die sich in unmittelbarer Nähe des Auslasses des Anlaßofens 30 befinden und das Gut in definierter Weise abkühlen.

Bei der Vorrichtung gemäß der Erfindung ist eine durch die beiden Öfen durchlaufende Rollenbahn vorgesehen, so daß die Vorrichtung bis auf die Preß- und Richtvorgänge kontinuierlich arbeitet.

Es besteht die Möglichkeit, das Material nach dem Verlassen der Kühlpressen 40 der weiteren Bearbeitung zuzuführen oder noch einmal erneut zum Einlaß 34 des Ofens 30 zurückzuführen, so daß ein weiterer Anlaßvorgang durchgeführt werden kann. Es ist weiterhin möglich, das Gut, wenn es den Ofen 30 verläßt, direkt zum Einlaß 34 des Ofens zurückzuführen, anstatt es zu den Kühlpressen 40 zu geben.

Beispiel für Produktionsdaten mit einer Vorrichtung gemäß der Erfindung$\text{Werkstoff 1.2003, 75 Cr1 - ⌀ 420 mm x 3,2 mm}$

| | |
|---|---|
| Vorwärmen im Härterollenofen 10 | 940°C, 500 sec. |
| Austenitisieren im Härterollenofen | 930°C, 180 sec. |
| Abschrecken unter der Härtepresse 20 | 70 sec, Härte 65 HRC |
| Vorwärmen im Anlaßrollenofen 30 | 530°C, 500 sec. |
| Auf Temperatur halten und Pressen | 550°C, 270 sec. |
| Abkühlen unter der Kühlpresse 40 | 70 sec. Härte 44 HRC |

## Patentansprüche

1. Vorrichtung zum Vergüten von metallischem Gut, insbesondere zum Anlassen von Werkzeugstählen nach dem Härten, aufweisend einen Ofen (10) zum Austenitisieren des Gutes, eine Härtepresse (20) für das noch heiße Gut, einen Anlaßofen (30) zwecks Einstellung der Härte und des Gefüges des Gutes und eine das Gut durch die Öfen (10, 30) fördernde Einrichtung, **dadurch gekennzeichnet, dass** am Ausgang des Anlassofens (30) Kühlpressen (40) angeordnet sind zwecks temperaturgesteuerter Abkühlung des Gutes; im Inneren des Anlassofens (30) Richtpressen (33) angeordnet sind, um das Gut für eine bestimmte Zeitspanne unter einem bestimmten Druck und einer bestimmten Temperatur zu halten; die das Gut durch die Öfen (10, 30) fördernde Einrichtung als Rollenbahn so ausgebildet ist, dass die Vorrichtung bis auf die Press- und Richtvorgänge kontinuierlich arbeitet, und dass das Gut nach dem Verlassen des Anlassofens (30) oder nach Verlassen der Kühlpressen (40) entweder einer weiteren Bearbeitung oder aber erneut zum Einlaß (34) des Anlassofens (30) zurückgeführt wird.

## Claims

1. Equipment for the heat treatment of metallic materials, in particular for the tempering of tool steels after hardening, comprising a furnace (10) for austenitising the material, a hardening press (20) for the still hot material, a tempering furnace (30) for the purpose of adjusting the hardness and structure of the material, and a conveyor for moving the material through the furnaces (10,30),
**characterised in that**
at the outlet of the tempering furnace (30) cooling presses (40) are arranged for the purpose of cooling the material in a temperature-controlled way; inside the tempering furnace (30) rectifying presses (33) are arranged for holding the material for a given time period under a given pressure at a given temperature; the conveyor that moves the material through the furnaces (10, 30) is constructed as a roller track such that the equipment operates continuously up to the pressing and rectifying stages, and after leaving the tempering furnace (30) or after leaving the cooling presses (40), the material is either passed on for further processing or returned back again to the inlet (34) of the tempering furnace (30).

## Revendications

1. Dispositif destiné au traitement d'une marchandise métallique, notamment au recuit d'aciers à outils suite à leur durcissement, présentant un four (10) dans le but d'austéniser la marchandise, une presse de durcissement (20) pour la marchandise encore chaude, un four pour le traitement de recuit (30) de manière à adapter la dureté et la texture de la marchandise et un dispositif transportant la marchandise dans les fours (10, 30), **caractérisé en ce que** sont disposées des presses de refroidissement (40) à la sortie du four pour le traitement de recuit (30) dans le but de refroidir la marchandise en contrôlant sa température ; à l'intérieur du four pour le traitement de recuit (30) sont disposées des presses à dresser (33) afin de maintenir la marchandise à une pression définie et à une température déterminée pendant une durée établie ; le dispositif transportant la marchandise dans les fours (10, 30) est conçu comme un transporteur à rouleaux de telle sorte que le dispositif travaille en continu jusqu'aux étapes de pressage et de dressage et que la marchandise, après avoir quitté le four pour le traitement de recuit (30) ou après avoir quitté les presses de refroidissement (40), soit soumise à un autre traitement ou soit au contraire réacheminée de nouveau vers l'admission (34) du four pour le traitement de recuit (30).
